# EUROPÄISCHE PATENTSCHRIFT

(11) **EP 2 343 133 B1**
(45) Veröffentlichungstag und Bekanntmachung des Hinweises auf die Patenterteilung: **02.12.2015**
(21) Anmeldenummer: 11000070.0
(22) Anmeldetag: 06.01.2011
(51) Int. Cl.: B05D 7/14, B05D 7/16

(54) **Beschichtungsverfahren und Adsorberelement**
Coating method and absorption element
Procédé de revêtement et élément d'adsorbeur

(30) Priorität: 11.01.2010 DE 102010004344
(43) Veröffentlichungstag der Anmeldung: 13.07.2011
(73) Patentinhaber: Viessmann Werke GmbH & Co. KG, 35108 Allendorf (DE)
(72) Erfinder: Dawoud, Belal Dr., 59955 Winterberg (DE); Peter, Hubertus, Dr., 14089 Berlin (DE)
(74) Vertreter: Wolf, Michael

(56) Entgegenhaltungen:
- US-A- 5 585 145
- US-B1- 6 248 682

## Beschreibung

Die Erfindung betrifft ein Beschichtungsverfahren gemäß dem Patentanspruch 1 und ein Adsorberelement gemäß dem Oberbegriff des Patentanspruchs 8.

Aus der DE 100 24 793 A1 ist ein Adsorber-/Desorber-Wärmetauscher bekannt, bei dem der Adsorbent in Form von losen Zeolith-Granulaten auf die metallischen Rippen eines Wärmetauschers aufgebracht ist. Vorteilhaft ist an dieser Lösung, dass für den Kältemittelstofftransport eine vergleichsweise große Adsorbentenoberfläche zur Verfügung steht. Nachteilig ist aber die schlechte Wärmeübertragung zwischen dem Adsorbenten in Form von losen Zeolith-Granulaten und dem metallischen Trägermaterial des Wärmetauschers.

Mit beispielhaftem Verweis auf die DE 197 30 136 A1 (siehe Spalte 1, Zeile 63 f.) gibt es daher auch Lösungen, bei denen ein metallisches Trägerelement (dort ein Blech) mit einem Adsorbenten beschichtet ist. Bei Lösungen (Beschichtungen) dieser Art können sich allerdings Korrosions- und Stabilitätsproblem ergeben: Verwendet man zum Beispiel Wasser als Kältemittel, so neigen Materialien wie Aluminium und Kupfer, die wegen ihrer guten Wärmeleitfähigkeit bevorzugt als Trägerelement verwendet werden, zur Korrosion. Darüber hinaus bilden sich bei periodisch wechselnden Temperaturen aufgrund unterschiedlicher Ausdehnungskoeffizienten Risse in der Adsorbentenschicht, die letztlich zum vollständigen Ablösen des Zeoliths vom Trägerelement und damit versagen des Adsorberelements führen (können).

Der Erfindung liegt einerseits die Aufgabe zugrunde, ein Beschichtungsverfahren zu schaffen bzw, bereitzustellen, mit dem es möglich ist, die genannten Korrosions- und Stabilitätsprobleme bei einer auf einem metallischen Trägerelement aufgebrachten Adsorbentenschicht zu lösen. Andererseits soll erfindungsgemäß ein entsprechend korrosionsbeständiges und stabiles Adsorberelement geschaffen werden.

Diese Aufgabe ist verfahrensmäßig durch die Merkmale des Patentanspruchs 1 gelöst. Gegenständlich lösen die kennzeichnenden Merkmale des Patentanspruchs 8 diese Aufgabe.

Es ist mithin ein Verfahren vorgesehen, bei dem in einem ersten Schritt zur Ausbildung einer Korrosionsschutzschicht auf ein metallisches Trägerelement ein wasserbasierter Hybridlack aufgebracht wird, bei dem in einem zweiten Schritt zur Erreichung einer Teilvernetzung der Hybridlack vorgetrocknet wird, bei dem in einem dritten Schritt auf den vorgetrockneten, teilvernetzten Hybridlack eine Adsorbentenschicht, die wahlweise aus Zeolith oder Silikagel gebildet ist, aufgebracht wird und bei dem in einem vierten Schritt der Hybridlack und die Adsorbentenschicht thermisch ausgehärtet werden.

Außerdem ist bezüglich des Adsorberelements vorgesehen, dass das Trägerelement mit einer Beschichtung aus einem wasserbasierten Hybridlack und der auf den vorgetrockneten, teilvernetzten Hybridlack aufgebrachten Adsorbentenschicht versehen ist.

Mit anderen Worten ist erfindungsgemäß ein Beschichtungsverfahren bzw. Adsorberelement vorgesehen, bei dem die Adsorbentenschicht zusammen mit einem dem Korrosionsschutz dienenden, wasserbasierten Hybridlack in spezieller Weise auf das Trägerelement aufgebracht wird bzw. ist.

Unter einem Hybridlack ist dabei eine hochwirksame Korrosionsschutzbeschichtung zum Beispiel für Aluminium zu verstehen, die aus hybriden Epoxi- oder Polyurethan-Lacksystemen besteht. Diese hybriden Lacksysteme in organischer-anorganischer Matrix wiederum basieren auf polymeren, vernetzten Massen modifizierter Polysiloxane, welche in einem Sol-Gel-Prozess hergestellt werden. Die Lacksysteme werden, wie beansprucht, nach ihrer Applikation auf dem Substrat in einem thermischen Prozess durch Wasserentzug und Kondensationsreaktion in den Gelzustand überführt und damit irreversibel vernetzt. Das Ergebnis sind einander durchsetzende, so genannte "interpenetrierende" anorganische und organische Netzwerke, die die günstigen Eigenschaften beider Netzwerke in sich vereinigen. Diese Lacksysteme sind aus der DE 101 52 853 A1 bekannt, auf die hier insoweit vollumfänglich Bezug genommen wird.

Weiterhin ist zwischen lösungsmittel- und wasserbasierten Hybridlacksystemen zu unterscheiden. Erstere beinhalten aktive Endgruppen auf Basis von Fluorsilanen, welche der Oberfläche eine außergewöhnlich hohe hydrophobe und oleophobe Antihafteigenschaft verleihen. Diese Art von Schutzlack bewirkt eine extrem gute Korrosionsschutzeigenschaft. Er wird durch Sprühen, Tauchen oder Fluten aufgebracht und bei Temperaturen von 120°C bis 180°C für zehn Minuten bis zwei Stunden thermisch ausgehärtet. Diese Lackschicht wird in einer Schichtstärke von 5 µm aufgebracht und erreicht eine Beständigkeit im Salzsprühnebeltest von mehr als 2000 Stunden. Durch die starke Hydrophobie und Antihafteigenschaft ist es allerdings nicht möglich, auf diese Schutzschicht eine weitere silikatische Schicht (zum Beispiel eine Zeolithschicht) aufzubringen und dauerhaft anzubinden.

Stattdessen ist erfindungsgemäß ein modifiziertes Lacksystem vorgesehen, welches ebenfalls auf der gleichen organisch-anorganischen Matrix aufbaut, jedoch auf die fluorhaltigen Endgruppen verzichtet und anstelle der Lösungsmittelkomponente wasserbasiert ist. Der Verzicht auf die fluorhaltigen Endgruppen führt zu einer besseren Benetzbarkeit der Schutzschicht mit der Zeolithsuspension. Das wasserbasierte Lacksystem besitzt zudem freie OH-Gruppen, die während des Polymerisationsprozesses durch Wasserstoffbrückenbindung und Wasserabspaltung (Kondensationsreaktion) die Silikatschicht, speziell Zeolithschicht, mit der Lackschicht fest verbindet.

Die Benutzung von lösungsmittelbasierten Systemen ist für Adsorptionswärmepumpen zudem nachteilig, da die Lösungsmittel nicht zu 100% ausgebrannt werden können. Die Freisetzung dieser Rückstände im späteren Betrieb der Wärmepumpe kann das Vakuum zerstören und zu einem massiven Rückgang des Wirkungsgrades der Wärmepumpe führen. Deshalb ist auch aus diesem Grund das wasserbasierte System den lösungsmittelbasierten Komponenten überlegen.

Andere vorteilhafte Weiterbildungen des erfindungsgemäßen Beschichtungsverfahrens bzw. Adsorberelements ergeben sich aus den abhängigen Patentansprüchen.

Das erfindungsgemäße Beschichtungsverfahren bzw. Adsorberelement einschließlich seiner vorteilhaften Weiterbildungen gemäß der abhängigen Patentansprüche wird nachfolgend anhand der zeichnerischen Darstellung eines Ausführungsbeispiels näher erläutert.

Es zeigt
- Figur 1: schematisch das Trägerelement mit Lack- und Adsorbentenschicht;
- Figur 2: modellhaft den Bindemechanismus des Lacksystems durch die Vortrocknung;
- Figur 3: schematisch die Vernetzung des Lacksystems und
- Figur 4: schematisch die Anbindung der Zeolithschicht während des Temperprozesses.

Die zum Aufbau einer Doppelschicht aus anorganisch-organischem Hybridlack 2 und einer Adsorbentenschicht 3 (vorzugsweise eine Zeolith- oder Silikagelschicht) erfindungsgemäß entwickelte Applikationsform ist eine so genannte "nass-in-teilvernetzte Applikation". Dabei wird zunächst das hybride Lacksystem durch Sprühen, Tauchen oder Fluten auf das metallische Trägerelement 1, vorzugsweise ein Aluminiumsubstrat (alternativ kommt auch Kupfer oder rostfreier Stahl in Betracht), aufgebracht. Diese Lackschicht wird vorzugsweise in einer Schichtstärke von ca. 5 µm bis 10 µm aufgebracht und danach bei Temperaturen von 70°C bis 90°C für 10 Minuten bis 30 Minuten vorgetrocknet.

Durch diese Vortrocknung wird der Hybridlack 2 soweit verfestigt, dass er eine wirksame Sperre gegen die wässrige Zeolithsuspension (siehe hierzu die nachveröffentlichte DE 10 2008 050 926 A1) darstellt, um ein Eindringen in den Lack zu verhindern. Die Vortrocknungstemperatur ist so gewählt, dass lediglich eine Teilvernetzung des Hybridlacks 2 erfolgt, so dass das anorganisch-organische Netzwerk noch über genügend freie aktive valenzen verfügt, um eine direkte chemische Anbindung an die Oxid- und Silikatstrukturen des Zeolithen zu ermöglichen (siehe hierzu Figur 1).

In Figur 2 ist dieser Zustand schematisch dargestellt. Es wird gezeigt, dass die Silizium-Kohlenwasserstoff-Ketten [(-Si-CH₂-)-Ketten] des Lacksystems weitgehend noch über HydroxiG--Gruppen [OH-Gruppen] miteinander und in Richtung Substrat verbunden sind und nur wenige Sauerstoffbrücken [-O-] existieren.

Durch die Vortrocknung von 70°C bis 90°C bleiben nach diesem Prozess genügend reaktive OH-Gruppen erhalten, die eine spätere Anbindung der Zeolithschicht an das Lacksystem ermöglichen.

Im nächsten Schritt wird die Adsorbentenschicht 3 auf die vorgetrocknete Hybridlackschicht durch Sprühen, Tauchen oder Fluten aufgetragen. Es ist erforderlich, dass dass Aufbringen der Zeolithschicht auf die vorgetrocknete Lackschicht möglichst zeitnah erfolgt, um zu verhindern, dass die Lackschicht komplett austrocknet oder gar verschmutzt. Anschließend wird das Gesamtsystem der Doppelschicht (Zeolith-Lack oder Silikagel-Lack) bei Temperaturen von 120°C bis 180°C für 10 Minuten bis zu 120 Minuten thermisch ausgehärtet wird.

Durch diesen Temperprozess kommt es jetzt zur vollständigen Aushärtung und vernetzung des Lacksystems und zu einer festen und dauerhaft Anbindung der Adsorbentenschicht an das Lacksystem.

Figur 3 zeigt in einer schematischen Darstellung, wie die Anbindung des Zeolithen bzw. Silikalgels an das organisch-anorganische Hybridlacksystem zunächst ebenfalls über Wasserstoffbrückenbindungen zur Lackoberfläche erfolgt. Durch die anschliessende thermische Behandlung wird dann eine Kondensationsreaktion unter Abspaltung von Wasser erzeugt, die eine intensive Anbindung an die Lackschicht über Sauerstoffbrücken bewirkt und so zu einer festen und dauerhaften Anbindung führt.

Eine nach dem Applikationsverfahren "nass-auf-teilvernetzt" hergestellte Doppelschicht aus Hybridlack 2 und einer Adsorbentenschicht 3 ermöglicht eine Korrosionsfestigkeit des metallischen Trägerelements 1 im Salzsprühnebeltest von mehr als 2000 Stunden und gewährleistet gleichzeitig die feste und dauerhafte Verbindung der Adsorbentenschicht 3 mit dem Hybridlack 2. Des Weiteren bleibt bei dieser Applikationsweise die Funktionsfähigkeit der Adsorbentenschicht 3 nach außen vollständig erhalten.

Der Vollständigkeit halber werden nachfolgend noch zwei weitere, auf wasserbasierenden Systemen beruhende Lackierverfahren erläutert, die aber die eingangs gestellte Aufgabe weder lösen, noch nahelegen:

### a) Applikationstechnik "überlackieren"

Bei diesem Lackierverfahren wird die Korrosionsschutz und die Zeolithschicht zeitlich und räumlich unabhängig voneinander aufgebracht. Diese Applikation hat den Vorteil, dass die Applikation der beiden sehr verschiedenen Materialien zeitlich und räumlich unabhängig voneinander erfolgen kann.

Die Anbindung des organisch-anorganischen Hybridlacksystems an das Substrat erfolgt zunächst über Wasserstoffbrückenbindungen zwischen Lack und Metalloberfläche. Durch die anschließende thermische Behandlung erfolgt dann über eine Kondensationsreaktion unter Abspaltung von Wasser eine intensive Vernetzung innerhalb der Lackschicht und es kommt zu einer festen chemischen Anbindung der Lackschicht über Sauerstoffbrücken an das Substrat.

Dieser Vorgang ist modellhaft in Figur 4 dargestellt. Das Modell gilt sowohl für die Anbindung des Lacksystems an die Metalloberfläche als auch an die Silikat- oder Zeolithschicht.

Es hat sich gezeigt, dass eine Zeolithsuspension, die auf eine thermisch bereits ausgehärtete Lackschicht aufgebracht wird, nicht mehr an die Oberfläche des ausgehärteten Lacks anbinden kann. Es kommt hier nämlich durch die bereits abgeschlossene Aushärtung zu einer Sättigung aller Bindungen, so dass die Zeolithschicht keine weiteren Bindungen innerhalb der Grenzschicht ausbilden kann.

Durch das Fehlen von reaktiven bzw. freien Endgruppen an der Oberfläche des Lacksystems ist nach dem Aushärten somit keine feste und dauerhafte Anbindung der Zeolithschicht an die Korrosionsschutzschicht mehr möglich.

### b) Applikationstechnik "nass-in-nass"

In einem anderen Ansatz wurde die Zeolithsuspension im so genannten "nass-in-nass"-Auftrag auf die noch feuchte Korrosionsschutzschicht aufgebracht. Zunächst erfolgte das Aufbringen der organisch-anorganischen Lackschicht mittels Aufsprühen, Tauchen oder Fluten, die als Korrosionsschutzschicht dient. Danach wurde die Zeolithschicht als zweite Schicht auf den noch feuchten Schutzfilm auf das Aluminiumsubstrat aufgebracht. Dies geschah ebenfalls durch Aufsprühen, Tauchen oder Fluten. Danach wurden beide Schichten einer thermischen Behandlung bei 120°C bis 180°C für 10 Minuten bis 120 Minuten unterworfen und so beide Schichten gleichzeitig ausgehärtet.

Es hat sich bei dieser Methode jedoch gezeigt, dass durch dieses Verfahren die Adsorbentenschicht vor der thermischen Aushärtung teilweise in die noch weiche Lackschicht eintaucht und es zu einer teilweisen Unterwanderung dieser Basisschicht kommen kann. Dadurch wird nicht nur die Korrosionsschutzwirkung der Lackschicht reduziert, sondern auch die Funktionsfähigkeit der Zeolithschicht eingeschränkt.

### Bezugszeichenliste

- 1: Trägerelement
- 2: Hybridlack
- 3: Adsorbentenschicht

## Patentansprüche

1. Beschichtungsverfahren,
- bei dem in einem ersten Schritt zur Ausbildung einer Korrosionsschutzschicht auf ein metallisches Trägerelement (1) ein wasserbasierter Hybridlack (2) aufgebracht wird,
- bei dem in einem zweiten Schritt zur Erreichung einer Teilvernetzung der Hybridlack (2) vorgetrocknet wird,
- bei dem in einem dritten Schritt auf den vorgetrockneten, teilvernetzten Hybridlack (2) eine wahlweise aus Zeolith oder Silikagel gebildete Adsorbentenschicht (3) aufgebracht wird, und
- bei dem in einem vierten Schritt der Hybridlack (2) und die Adsorbentenschicht (3) thermisch ausgehärtet werden.

2. Verfahren nach Anspruch 1,
**dadurch gekennzeichnet,**
**dass** der Hybridlack (2) im ersten Schritt wahlweise durch Sprühen, Tauchen oder Fluten aufgebracht wird.

3. Verfahren nach Anspruch 1 oder 2,
**dadurch gekennzeichnet,**
**dass** der Hybridlack (2) im ersten Schritt mit einer Schichtstärke von 5 µm bis 10 µm aufgebracht wird.

4. verfahren nach einem der Ansprüche 1 bis 3,
**dadurch gekennzeichnet,**
**dass** der Hybridlack (2) im zweiten Schritt bei Temperaturen zwischen 70°C und 90°C für 10 Minuten bis 30 Minuten vorgetrocknet wird.

5. Verfahren nach einem der Ansprüche 1 bis 4,
**dadurch gekennzeichnet,**
**dass** die Adsorbentenschicht (3) im dritten Schritt wahlweise durch Sprühen, Tauchen oder Fluten aufgebracht wird.

6. Verfahren nach einem der Ansprüche 1 bis 5,
**dadurch gekennzeichnet,**
**dass** die Adsorbentenschicht (3) im vierten Schritt bei Temperaturen von 120°C bis 180°C für 10 Minuten bis 120 Minuten thermischen ausgehärtet wird.

7. Verfahren nach einem der Ansprüche 1 bis 6,
**dadurch gekennzeichnet,**
**dass** die Adsorbentenschicht (3) als Suspension aufgebracht wird.

8. Adsorberelement, umfassend ein metallisches Trägerelement (1) und eine auf diesem aufgebrachte Adsorbentenschicht (3),
**dadurch gekennzeichnet,**
**dass** das Trägerelement (1) mit einer Beschichtung aus einem wasserbasierten Hybridlack (2) und der auf den vorgetrockneten, teilvernetzten Hybridlack (2) aufgebrachten Adsorbentenschicht (3), die wahlweise aus Zeolith oder Silikagel gebildet ist, versehen ist.

9. Adsorberelement nach Anspruch 8,
**dadurch gekennzeichnet,**
**dass** das Trägerelement (1) wahlweise aus Aluminium, Kupfer oder rostfreiem Stahl gebildet ist.

10. Adsorbentenschicht nach Anspruch 8 oder 9,
**dadurch gekennzeichnet,**
**dass** die Adsorbentenschicht (3) vor ihrer Aushärtung als Suspension ausgebildet ist.

## Claims

1. A coating method,
- wherein in a first step for forming a corrosion protection layer, a water-based hybrid lacquer (2) is applied on a metallic carrier element (1),
- wherein in a second step for achieving partial cross-linking, the hybrid lacquer (2) is pre-dried,
- wherein in a third step, an adsorbent layer (3) optionally formed from zeolite or silica gel is applied onto the pre-dried partially cross-linked hybrid lacquer (2), and
- wherein in a fourth step, the hybrid lacquer (2) and the adsorbent layer (3) are thermally cured.

2. The method according to claim 1,
**characterized in**
**that** in the first step, the hybrid lacquer (2) is optionally applied by spraying, dipping or flow coating.

3. The method according to claim 1 or 2,
**characterized in**
**that** in the first step, the hybrid lacquer (2) is applied with a layer thickness of 5 µm to 10 µm.

4. The method according to any one of claims 1 to 3,
**characterized in**
**that** in the second step, the hybrid lacquer (2) is pre-dried at temperatures between 70 °C and 90 °C for 10 minutes to 30 minutes.

5. The method according to any one of claim 1 to 4,
**characterized in**
**that** in the third step, the adsorbent layer (3) is optionally applied by spraying, dipping or flow coating.

6. The method according to any one of claims 1 to 5,
**characterized in**
**that** in the fourth step, the adsorbent layer (3) is thermally cured at temperatures of 120 °C to 180 °C for 10 minutes to 120 minutes.

7. The method according to any one of claims 1 to 6,
**characterized in**
**that** the adsorbent layer (3) is applied as a suspension.

8. An adsorber element, comprising a metallic carrier element (1) and an adsorbent layer (3) applied thereon,
**characterized in**
**that** the carrier element (1) is provided with a coating from a water-based hybrid lacquer (2) and with the adsorbent layer (3) which is optionally formed from zeolite or silica gel and which is applied on the pre-dried partially cross-linked hybrid lacquer (2).

9. The adsorber element according to claim 8,
**characterized in**
**that** the carrier element (1) is optionally formed from aluminum, copper or stainless steel.

10. An adsorbent layer according to claim 8 or 9,
**characterized in**
**that** prior to its curing, the adsorbent layer (3) is formed as a suspension.

## Revendications

1. Procédé d'enduction,
- pour lequel dans une première étape une peinture hybride (2) à base aqueuse est appliquée pour la formation d'une couche anticorrosion sur un élément porteur métallique (1),
- pour lequel dans une deuxième étape la peinture hybride (2) est préalablement séchée pour obtenir une réticulation partielle,
- pour lequel dans une troisième étape une couche d'adsorbant (3) constituée au choix de zéolite ou de silicagel, est appliquée sur la peinture hybride (2) partiellement réticulée, préalablement séchée, et
- pour lequel dans une quatrième étape la peinture hybride (2) et la couche d'adsorbant (3) sont durcies thermiquement.

2. Procédé selon la revendication 1,
**caractérisé en ce**
**que** la peinture hybride (2) est appliquée dans une première étape au choix par pulvérisation, immersion ou injection.

3. Procédé selon la revendication 1 ou 2,
**caractérisé en ce**
**que** la peinture hybride (2) est appliquée dans une première étape avec une épaisseur de couche de 5 µm à 10 µm.

4. Procédé selon l'une quelconque des revendications 1 à 3,
**caractérisé en ce**
**que** la peinture hybride (2) est préalablement séchée dans une deuxième étape à des températures entre 70° C et 90° C pendant 10 minutes à 30 minutes.

5. Procédé selon l'une quelconque des revendications 1 à 4,
**caractérisé en ce**
**que** la couche d'adsorbant (3) est appliquée dans une troisième étape au choix par pulvérisation, immersion ou injection.

6. Procédé selon l'une quelconque des revendications 1 à 5,
**caractérisé en ce**
**que** la couche d'adsorbant (3) est durcie dans une quatrième étape à des températures de 120° C à 180° C pendant 10 minutes à 120 minutes.

7. Procédé selon l'une quelconque des revendications 1 à 6,
**caractérisé en ce**
**que** la couche d'adsorbant (3) est appliquée en tant que suspension.

8. Elément adsorbeur comprenant un élément porteur métallique (1) et une couche d'adsorbant (3) appliquée à celui-ci ,
**caractérisé en ce**
**que** l'élément porteur (1) est doté d'un revêtement composé d'une peinture hybride (2) à base aqueuse et de la couche d'adsorbant (3), formée au choix de zéolite ou de silicagel, appliquée sur la peinture hybride (2) préalablement séchée, partiellement réticulée.

9. Elément adsorbeur selon la revendication 8,
**caractérisé en ce**
**que** l'élément porteur (1) est formé au choix d'aluminium, de cuivre ou d'acier inoxydable.

10. Couche d'adsorbant selon la revendication 8 ou 9,
**caractérisé en ce**
**que** la couche d'adsorbant (3) est constituée avant son durcissement comme une suspension.
